# EUROPÄISCHE PATENTSCHRIFT

(11) **EP 3 536 875 B1**
(45) Veröffentlichungstag und Bekanntmachung des Hinweises auf die Patenterteilung: **20.10.2021**
(21) Anmeldenummer: 19155315.5
(22) Anmeldetag: 23.12.2015
(51) Int. Cl.: E04F 15/10

(54) **PLATTENFÖRMIGES BAUELEMENT**
PLATE-SHAPED BUILDING ELEMENT
ÉLÉMENT DE CONSTRUCTION EN FORME DE PLAQUE

(30) Priorität: 09.01.2015 DE 102015100218
(43) Veröffentlichungstag der Anmeldung: 11.09.2019
(62) Teilanmeldung aus: 15202403.0
(73) Patentinhaber: Välinge Innovation AB, 263 64 Viken (SE)
(72) Erfinder: SCHULTE, Guido, D-596 02 Rüthen-Meister (DE)
(74) Vertreter: Välinge Innovation AB

(56) Entgegenhaltungen:
- EP-A1- 2 730 429
- WO-A1-2009/124704
- CA-A1- 2 786 529
- US-A1- 2009 197 036
- US-A1- 2014 144 583

## Beschreibung

Die Erfindung betrifft ein plattenförmiges Bauelement, insbesondere ein Fußbodenpaneel.

Oberflächenbeläge, insbesondere in Form von Bodenbelägen gibt es in vielfältigsten Ausführungsformen. Weit verbreitet sind plattenförmige Bauelemente, insbesondere Fußbodenpaneele in Form von Laminat oder Parkett, mit Trägerplatten aus verdichteten Faserstoffen. Elastische Bodenbeläge sind in Form von PVC-Belägen, Linoleumbelägen oder auch als Korkbeläge bekannt.

Fußboden-, Wand- oder Deckenpaneele sowie ähnliche Flächengebilde oder Plattenkörper sind im Stand der Technik unter anderem durch die DE 10 2013 113 478 A1, die DE 10 2009 000 717 A1, die EP 2 523 804 B1, die DE 10 2005 061 222 A1 oder auch die DE 30 05 707 A1 bekannt.

US 2014/144583 A1 offenbart ein Verfahren zum Herstellen eines Fußbodenpaneels einschließlich des Bereitstellens eines Trägers, der ein thermoplastisches Material enthält, Aufbringen eines Primers, der mindestens ein Salz, vorzugsweise ein Metallsalz umfasst, auf eine erste Oberfläche des Trägers, Drucken durch Mittel zum Digitaldrucken eines ersten Drucks auf die erste Oberfläche des Trägers mit einer wässrigen Pigmenttintenzusammensetzung, Aufbringen einer Schutzschicht auf die erste Oberfläche des Trägers und Aufbringen des Trägers auf einen Kern. Durch Aufbringen von Wärme und Druck werden die Schutzschicht, der Träger und der Kern zusammenpresst, um das Fußbodenpaneel zu bilden.

CA 2 786 529 A1 offenbart einen Fußbodenbelag mit einer Tragschicht, die Polymere, Weichmacher, Pigmente, Elastifikatoren, Füllstoffe und/oder Holzmehl umfassen kann. Eine oder mehrere Tragschichten, eine Farbschicht und optional eine Nutzschicht werden mittels einer Hydraulikpresse heiß verpresst, um eine Platte zu formen. Die Platten können Verzahnungen in Form von Nut und Feder aufweisen. WO 2009/124704 A1 offenbart eine Fußbodenplatte mit einer auf Holzfasern basierenden Tragschicht und einer dünnen Oberflächenschicht, beispielsweise Holzfurnier. Zwischen der Tragschicht und der Oberflächenschicht ist eine Unterschicht angeordnet ist, die Holzfasern und ein Bindemittel umfasst. Die Oberflächenschicht, die Unterschicht und die Tragschicht werden heiß verpresst.

Der Erfindung liegt die Aufgabe zugrunde, ein herstellungs- und anwendungstechnisch verbessertes plattenförmiges Bauelement, insbesondere ein Fußbodenpaneel, aufzuzeigen.

Die Lösung dieser Aufgabe zeigt Anspruch 1. Weitere Ausführungsformen werden in den abhängigen Ansprüchen dargelegt.

Danach ist vorgesehen, dass das plattenförmige Bauelement einen Plattenkörper aufweist, der aus einer Mischung aus faser- und/oder pulverförmigem Holzwerkstoff, Bindemitteln und Farbpigmenten gebildet ist, welches unter Temperatur- und Druckeinwirkung verpresst ist, wobei in den Plattenkörper eine Trägerlage integriert ist, wobei die Trägerlage aus zumindest einem Holzfurnier besteht.

Der Pressvorgang erfolgt zwischen einem unteren Pressblech und einem oberen Pressblech in einer beheizten Presse.

Vorteilhafte Ausgestaltungen des erfindungsgemäßen Grundgedankens sind Gegenstand der abhängigen Ansprüche.

Ein wesentlicher Aspekt der Erfindung besteht in der Verwendung der Mischung aus faser- und/oder pulverförmigem Holzwerkstoff, Bindemitteln und Farbpigmenten. Diese Mischung wird unter Temperatureinfluss und Druckeinwirkung verpresst. Die verpresste Mischung kann alleine den Plattenkörper bilden. In den Plattenkörper ist eine Trägerlage integriert. Die Trägerlage besteht aus zumindesten einem Holzfurnier (Echtholzfurnier). Als Trägerlage kann des Weiteren ein Vlies oder eine Gewebelage eingesetzt werden.

Eine vorteilhafte Ausführungsform sieht ein Faservlies als Trägerlage vor. Besonders vorteilhaft besteht das Faservlies aus Zellstoff oder aus Holzstoff. Insbesondere wird die Trägerlage in Form einer Papierlage oder als flächiges Zellulosegewebe bzw. - geflecht ausgeführt. Die Trägerlage kann insbesondere ein Kraftpapier sein. Bei einer Trägerlage aus Faservlies besteht diese zum überwiegenden Teil aus Zellstofffasern, dem übliche Zusätze wie Stärke oder Alaun und Leim zugesetzt sind. Weiterhin können Additive, Harze und weitere thermoplastische Materialkomponenten in der Trägerlage enthalten sein.

Auch die Kombination von unterschiedlichen flächigen Trägerlagen ist möglich. Die Trägerlage kann auch mehrlagig aufgebaut sein.

Die Furnier-Trägerlagen bestehen aus Holz. In der Regel werden zwei Furnierlagen übereinander angeordnet. Die Furnierlagen werden quer zueinander ausgerichtet. Die Furnierlagen können eine Stärke von 0,3 mm bis 0,9 mm haben. Die Holzfeuchte sollte vorzugsweise kleiner als 14 % sein.

Bei einer Trägerlage aus Faservlies weist diese vorzugsweise ein Flächengewicht von 80 g/m² bis 500 g/m² auf. Besonders vorteilhaft ist das Faservlies mit Harzen imprägniert. Die Trägerlage aus Faservlies weist in dieser Ausführung bereits Harze auf, die beim Verpressen des Plattenkörpers mit aufgeschmolzen werden.

Die Mischung aus faser- und/oder pulverförmigem Holzwerkstoff, Bindemitteln und Farbpigmenten wird im Rahmen der Erfindung auch als Pudergemisch bezeichnet. Im Pudergemisch enthaltene Holzfasern weisen eine Länge von bis zu 500 µm auf.

Der Anteil an Holzwerkstoff in der Mischung beträgt mindestens 30 %. Insbesondere liegt der Anteil an Holzwerkstoff in der Mischung über 30 %.

Die Mischung kann weiterhin Additive, beispielsweise Effektpartikel wie Glimmer, und/oder antiabrasive Hilfsstoffe, beispielsweise Korund, enthalten.

Ein ökologischer und auch wirtschaftlich vorteilhafter Aspekt sieht vor, dass der Holzwerkstoff ein Abprodukt aus der Herstellung und/oder Bearbeitung von verdichteten Faserplatten ist. Faserplatten, insbesondere hochverdichtete oder mitteldichtverdichtete Faserplatten, die beispielsweise bei der Herstellung von Laminat- oder Parkettbodenbelägen verwendet werden, werden in aller Regel randseitig profiliert. Die hierbei anfallenden Abprodukte in Form von Holzmehl kommen im Rahmen der Erfindung als Abprodukte für die Herstellung der erfindungsgemäßen Mischung zur Anwendung.

Das plattenförmige Bauelement kann ferner eine Armierung aufweisen. Insbesondere kommen als Armierungen Vlies, Rovings oder Glasfasergewebe zur Anwendung, die in das plattenförmige Bauelement bzw. den Plattenkörpereingegliedert sind.

Die Armierung kann thermoplastische Materialkomponenten enthalten, die beim Verpressen des Bodenbelags aufschmelzen und die Bildung des plattenförmigen Bauelements sowie dessen Eigenschaften, wie Elastizität, vorteilhaft beeinflussen bzw. unterstützen.

Die Oberfläche eines erfindungsgemäßen plattenförmigen Bauelements kann bearbeitet sein. Insbesondere ist die Oberfläche geschliffen, geprägt, gebürstet und/oder versiegelt. Auch eine Lackierung der Oberfläche ist möglich.

Weiterhin kann die Oberfläche mit einem Dekor bedruckt sein.

Das plattenförmige Bauelement weist eine Dicke zwischen 0,1 mm und 5 mm auf. Bei Auftragsmengen der Mischung von 100 g/m² bis 2.000 g/m² ergeben sich Schichtdicken des Plattenkörpers von 0,1 mm bis 1,5 mm. Der Plattenkörper ist je nach Bindemittel und Zusammensetzung des Bindemittelsystems extrem hart und belastbar oder auch biegsam. Vorteilhaft können auch elastische Eigenschaften eingestellt werden. Dies ist bei der Verlegung vorteilhaft, ebenso wie beim Gebrauch.

Vorzugsweise sind die plattenförmigen Bauelemente rechteckig konfiguriert. Die praktische Anwendung der plattenförmigen Bauelemente wird dadurch verbessert, dass die Seitenränder der Plattenkörper profiliert sind und mit Verriegelungsmitteln versehen sind. Die Verriegelungsmittel dienen zur mechanischen Koppelung von in einem Oberflächenbelag, insbesondere einem Fußbodenbelag, benachbart verlegten Bauelementen. Die Verriegelungsmittel sind insbesondere nach Art eines Klick-Systems gestaltet.

Zur Herstellung eines erfindungsgemäßen plattenförmigen Bauelements wird die Mischung aus faser- und/oder pulverförmigem Holzwerkstoff, Bindemitteln und Farbpigmenten auf ein Pressblech aufgestreut. Insbesondere kommt ein Pressblech aus einem gut wärmeleitfähigen Material zur Anwendung. Insbesondere besteht das Pressblech aus Metall, vorzugsweise aus Leichtmetall, wie beispielsweise Aluminium. Das mit der Mischung bestreute Pressblech wird dann in eine beheizte Presse eingefahren. Dort wird die Mischung verpresst und das plattenförmige Bauelement ausgebildet.

Ein wesentlicher Aspekt besteht darin, dass das Pressblech so gestaltet ist, dass in der Mischung enthaltenes Wasser oder Flüssigkeit, die aus der Reaktion der enthaltenen Gemischkomponenten beim Verpressen entsteht, entweichen kann, ohne den Plattenkörper zu beschädigen, beispielsweise durch Blasenbildung. Hierzu kann das Pressblech Poren aufweisen oder auch mit einer Mikroperforation versehen sein. Weiterhin können die Pressbleche aus gesinterten Werkstoffen, insbesondere gesintertem Metall, bestehen, die eine Porosität aufweisen und die Feuchtigkeit aufnehmen bzw. abführen.

Ein metallisches Pressblech hat darüber hinaus den Vorteil, dass auch eine Beheizung des plattenförmigen Bauelements beim Pressen von unten erfolgt. Hierdurch erfolgt eine gleichmäßigere Aushärtung des plattenförmigen Bauelements.

Das Pressblech kann auch strukturiert sein bzw. eine strukturierte Pressfläche aufweisen, durch welche der Plattenkörper beim Verpressen eine Oberflächenstruktur erhält. Die Strukturierung bzw. Profilierung des Pressblechs kann ebenfalls zur Ableitung von Feuchtigkeit dienen. Hierdurch kann, wie vorstehend bereits ausgeführt, Restfeuchte oder Prozessfeuchte beim Verpressen neutralisiert werden.

Der Kontakt des Plattenkörpers mit dem unteren Pressblech beim Pressvorgang gewährleistet eine gleichmäßige Aushärtung und vermeidet ein Verziehen des plattenförmigen Bauelements. Grundsätzlich kann das Pressblech auch mit einem Trennmittel, beispielsweise einer Emulsion, versehen sein, die sicherstellt, dass die Plattenkörper nach dem Verpressen leicht vom Pressblech ablösbar sind. Möglich ist auch der Einsatz von Trennpapieren oder Silikonrändern und Ähnlichem als Trennmittel.

Bei der Herstellung eines plattenförmigen Bauelements auf Basis eines Schichtkörpers wird die Mischung, wie bereits vorstehend ausgeführt, auf die Trägerlage aufgestreut. Die Trägerlage ist vorher auf dem Pressblech positioniert worden. Anschließend wird das Gebilde aus Trägerlage und Pudergemisch in einer Presse unter Temperatur- und Druckeinwirkung verpresst.

Grundsätzlich ist es auch möglich, das Pudergemisch als Lage auf das Pressblech aufzutragen und die Trägerlage dann auf das Pudergemisch aufzulegen. Beim Pressvorgang wird die Trägerlage dann zwischen dem unteren Pressblech und einem oberen Pressblech in die Matrix des aufgeschmolzenen Pudergemischs eingebettet.

Im Rahmen der Erfindung kommen als Bindemittel insbesondere aminoplastische Harze oder Polyurethane zur Anwendung. Insbesondere sind Aminoplaste vorteilhaft. Ein für die Praxis vorteilhaftes Bindemittel ist Melaminharz. Darüber hinaus sind neben Melaminharzen auch Harnstoffharze, Phenolharze oder Gemische derselben möglich. Weiterhin sind Polyurethane oder Prepolymere auch als Bindemittel gut geeignet.

Beim Pressvorgang werden die Trägerlage, wie Furniere, oder auch ein eingegliedertes Vlies vom aufgeschmolzenen Pudergemisch durchtränkt und hierbei imprägniert. In der Folge bildet sich auch unterseitig der Trägerlage eine Harzschicht aus.

Ein Aspekt der Erfindung besteht darin, dass die Trägerlage im Ausgangszustand undurchlässig für das Pudergemisch ist. Demzufolge kann das Pudergemisch anwendungstechnisch vorteilhaft mittels Streueinrichtungen auf der Trägerlage verteilt werden. Die Trägerlage ist in diesem Zustand dicht. Erst in der Presse unter Druck und Temperatur wird das Pudergemisch aufgeschmolzen und die Trägerlage durchlässig. Die Trägerlage kann beim Pressvorgang erweichen, so dass das aufgeschmolzene Pudergemisch die Trägerlage vollständig durchdringt und/oder infiltriert.

Der Pressdruck ist größer oder gleich 35 kg/cm². Die Presstemperaturen sind größer als 120°C und kleiner als 220°C. Die Presszeiten beziehen sich auf die Temperatur des oberseitigen Pressbleches. Das heißt, das obere Pressblech hat eine Temperatur von größer 120°C in dem angegebenen Temperaturfenster. Die Presszeiten betragen 10 Sekunden und 120 Sekunden, insbesondere zwischen 15 Sekunden und 55 Sekunden.

Die Presstemperatur am unteren Pressblech kann geringer sein als die Temperatur des oberen Pressblechs. Möglich und auch zweckmäßig ist eine Temperaturdifferenz zwischen oberem Pressblech und unterem Pressblech von bis zu 100°C. Die Temperatur des unteren Pressblechs beträgt 25°C und darüber. Vorzugsweise ist die Temperatur des unteren Pressblechs beim Pressvorgang größer als 60°C.

Nach der Verpressung werden die fertigen Produkte, also das plattenförmige Bauelement, gestapelt und auf Raumtemperatur abgekühlt. Hierbei werden die einzelnen plattenförmigen Bauelemente sorgfältig gerade gestapelt, um Verformungen und Unebenheiten zu vermeiden.

Eine weitere vorteilhafte Fertigungsfolge sieht vor, dass das Pudergemisch vorgehärtet wird bevor die Verpressung in der Presse erfolgt. Hierbei wird auf der Oberfläche des auf dem Pressblech aufliegenden Pudergemisches eine Hautbildung erzeugt. Die Hautbildung kann durch Reaktionsstart der enthaltenen Bindemittel nach Art eines Angelierens geschehen oder durch Aufbringung von Feuchtigkeit, beispielsweise in Form eines Wassernebels und/oder auch durch Wärmebeaufschlagung, beispielsweise durch IR-Strahler, erfolgen. Die Hautbildung fixiert die Oberfläche sowie Farbe und Design. Weiterhin kann ein Aufwirbeln des Pudergemisches beim Pressvorgang vermieden werden.

Das erfindungsgemäße plattenförmige Bauelement kann grundsätzlich ohne Trägerplatte, also beispielsweise einer Trägerplatte aus verdichtetem Faserstoff, eingesetzt werden. Dies ist eine Verwendung als direkter Oberflächenbelag. Selbstverständlich ist es auch möglich, erfindungsgemäße Bauelemente auf Trägerplatten oder ähnliche Trägerwerkstoffe aufzubringen, insbesondere aufzukleben.

Da die plattenförmige Bauelemente auch elastisch bzw. flexibel und biegbar ausgeführt sein können, ist es ferner möglich, die Bauelemente als Verkleidung von gebogenen oder runden Baukörpern, wie Säulen und Ähnliches, einzusetzen.

## Patentansprüche

1. Plattenförmiges Bauelement, insbesondere Fußbodenpaneel, mit einem Platten-Körper, wobei der Platten-Körper aus einem Mischung aus faserförmigem und/oder pulverförmigem Holzwerkstoff, Bindemittel und Farbpigmenten gebildet ist, welches unter Temperatur- und Druckeinwirkung verpresst ist, wobei in den Platten-Körper eine Trägerlage integriert ist, wobei die Trägerlage aus zumindest einem Holzfurnier besteht,
**dadurch gekennzeichnet, dass**
zwei Furnier-Trägerlagen übereinander angeordnet sind und die zwei Furnier-Trägerlagen quer zueinander ausgerichtet sind.

2. Plattenförmiges Bauelement nach einem der vorangehenden Ansprüche, wobei die Furnierlagen eine Stärke von 0,3 mm bis 0,9 mm haben.

3. Plattenförmiges Bauelement nach einem der vorangehenden Ansprüche, wobei die Holzfeuchte der Furnierlagen kleiner als 14 % ist.

4. Plattenförmiges Bauelement nach einem der vorangehenden Ansprüche, wobei eine Armierung, insbesondere ein Vlies oder eine Gewebelage, eingegliedert ist.

5. Plattenförmiges Bauelement nach Anspruch 4, wobei die Armierung thermoplastische Materialkomponenten enthält.

6. Plattenförmiges Bauelement nach einem der vorangehenden Ansprüche, wobei der Holzwerkstoff ein Abprodukt aus der Herstellung und/oder Bearbeitung von verdichteten Faserplatten ist.

7. Plattenförmiges Bauelement nach einem der vorangehenden Ansprüche, wobei eine Oberfläche des plattenförmigen Bauelementes geschliffen, geprägt, gebürstet, versiegelt und/oder lackiert ist.

8. Plattenförmiges Bauelement nach einem der vorangehenden Ansprüche, wobei der Platten-Körper eine Dicke zwischen 0,1 mm und 5 mm besitzt.

9. Plattenförmiges Bauelement nach einem der vorangehenden Ansprüche, wobei der Platten-Körper eine Dicke zwischen 0,1 mm und 1,5 mm besitzt.

10. Plattenförmiges Bauelement nach einem der vorangehenden Ansprüche, wobei der Plattenkörper randseitig profiliert und mit Verriegelungsmitteln versehen ist.

## Claims

1. Plate-shaped building element, in particular a floor panel, with a plate body, wherein the plate body being formed from a mix of fibrous and/or powdered wood material, binding agent and color pigments, which is pressed under temperature and pressure, wherein a carrier layer is integrated in the plate body, wherein the carrier layer comprises at least one wood veneer, **characterized in that** two veneer carrier layers are arranged one above the other and that the two veneer carrier layers are aligned transversely to one another.

2. Plate-shaped building element according to any one of the preceding claims, wherein the veneer layers have a thickness of 0.3 mm to 0.9 mm.

3. Plate-shaped building element according to any one of the preceding claims, wherein the wood moisture of the veneer layers is less than 14%

4. Plate-shaped building element according to any one of the preceding claims, wherein a reinforcement, in particular a non-woven material or a sheet of fabric, is incorporated.

5. Plate-shaped building element according to claim 4, wherein the reinforcement comprises thermoplastic material components.

6. Plate-shaped building element according to any one of the preceding claims, wherein the wood material is a by-product of the manufacture and/or processing of compacted fibre plates.

7. Plate-shaped building element according to any one of the preceding claims, wherein a surface of the plate-shaped building element is sanded, embossed, brushed, sealed and/or painted.

8. Plate-shaped building element according to any one of the preceding claims, wherein the plate body has a thickness between 0.1 mm and 5 mm.

9. Plate-shaped building element according to any one of the preceding claims, wherein the plate body has a thickness between 0.1 mm and 1.5 mm.

10. Plate-shaped building element according to any one of the preceding claims, wherein the plate body is profiled on the peripheral side and provided with locking means.

## Revendications

1. Élément de construction en forme de plaque, notamment panneau de plancher, comprenant un corps de plaque, dans lequel le corps de plaque est fabriqué à partir d'un mélange de pigments colorés, de liant et de matériau de bois sous forme de fibres et/ou de poudre, qui est pressé sous l'action de la température et de la pression, dans lequel une feuille de support est intégrée dans le corps de plaque, dans lequel la feuille de support est constituée d'au moins un placage de bois,
**caractérisé en ce que**
deux feuilles de support de placage sont agencées l'une sur l'autre et les deux feuilles de support de placage sont orientées transversalement l'une par rapport à l'autre.

2. Élément de construction en forme de plaque selon l'une quelconque des revendications précédentes, dans lequel les feuilles de placage ont une épaisseur de 0,3 mm à 0,9 mm.

3. Élément de construction en forme de plaque selon l'une quelconque des revendications précédentes, dans lequel l'humidité du bois des feuilles de placage est inférieure à 14 %.

4. Élément de construction en forme de plaque selon l'une quelconque des revendications précédentes, dans lequel un renfort, en particulier un matériau non tissé ou une feuille de tissu, est incorporé.

5. Élément de construction en forme de plaque selon la revendication 4, dans lequel le renfort contient des composants de matières thermoplastiques.

6. Élément de construction en forme de plaque selon l'une quelconque des revendications précédentes, dans lequel le matériau de bois est un sous-produit issu de la fabrication et/ou du traitement de plaques de fibres compactées.

7. Élément de construction en forme de plaque selon l'une quelconque des revendications précédentes, dans lequel une surface de l'élément de construction en forme de plaque est poncée, gaufrée, brossée, scellée et/ou peinte.

8. Élément de construction en forme de plaque selon l'une quelconque des revendications précédentes, dans lequel le corps de plaque possède une épaisseur entre 0,1 mm et 5 mm.

9. Élément de construction en forme de plaque selon l'une quelconque des revendications précédentes, dans lequel le corps de plaque possède une épaisseur entre 0,1 mm et 1,5 mm.

10. Élément de construction en forme de plaque selon l'une quelconque des revendications précédentes, dans lequel le corps de plaque est profilé du côté périphérique et doté de moyens de verrouillage.
